# FASCICULE DE BREVET EUROPEEN

(11) **EP 0 540 372 B1**
(45) Date de publication et mention de la délivrance du brevet: **05.01.1994**
(21) Numéro de dépôt: 92402242.9
(22) Date de dépôt: 06.08.1992
(51) Int. Cl.: C06F 3/00, C06B 39/04

(54) **Composition pour boutons d'allumettes contenant des phosphures de fer**
Eisenphosphide enthaltende Zusammensetzungen für Zündholzköpfe
Match head formulations containing iron phosphides

(30) Priorité: 10.10.1991 FR 9112458
(43) Date de publication de la demande: 05.05.1993
(73) Titulaire: SOCIETE NATIONALE D'EXPLOITATION INDUSTRIELLE DES TABACS ET ALLUMETTES, 75340 Paris Cedex 07 (FR)
(72) Inventeur: Bernard, Jean-Paul, F-67000 Strasbourg (FR)
(74) Mandataire: de Saint-Palais, Arnaud Marie

(56) Documents cités:
- EP-A- 0 496 996
- GB-A- 414 938
- GB-A- 2 098 975
- US-A- 2 132 996

## Description

L'invention concerne les boutons d'allumettes et, plus particulièrement, mais non exclusivement, d'allumettes dites de sûreté.

On sait qu'une allumette de sûreté est constituée d'une tige comportant, à une extrémité, un bouton conçu pour s'enflammer par frottement sur un support spécial comportant du phosphore rouge. Il existe, par ailleurs, des allumettes de type dit "strike-anywhere" dont le bouton s'enflamme par frottement sur les supports rugueux les plus divers.

Une composition traditionnelle pour bouton d'allumette répond à la formulation suivante :
- Comburant: : Chlorate de potassium 28 à 62 % en poids
- Combustible: : Soufre ou sulfure de phosphore 2 à 7 % en poids
- Liant: : Gélatine pure ou avec des additifs 8 à 18 % en poids
- Charges: : Matières siliciques ou organiques 15 à 25 % en poids
- Adjuvants: : Catalyseurs, pigments, colorants
(dont bichromate de potassium et oxyde de zinc) 0,5 à 25 % en poids

Le soufre est utilisé dans les allumettes de sûreté, le sulfure de phosphore dans les allumettes "strike-anywhere".

Les allumettes actuelles ne présentent pas de toxicité effective ni pour l'utilisateur, ni pour le personnel de production.

Toutefois, l'odeur d'anhydride sulfureux dégagée au moment de la combustion peut être perçue comme irritante pour certains utilisateurs, et surtout les traces de bichromate de potassium et de sels de zinc généralement présents dans les eaux de lavage du matériel de production peuvent être considérées comme polluantes si elles sont rejetées dans le milieu naturel.

La présente invention a pour but de s'affranchir de cet inconvénient en permettant de substituer au soufre un combustible primaire atoxique et non susceptible de produire une émanation irritante et de supprimer l'introduction de bichromate de potassium et, de préférence, celle d'oxyde de zinc dans la composition du bouton.

Toutefois, par la demande de brevet européen 0496996 A2 publiée le 5 Août 1992, c'est à dire postérieurement à la date de priorité de la présente demande, on a déjà proposé une composition pour bouton d'allumette dans laquelle les composés de chrome et les composés à base de sesqui-phosphores, les composés sulfureux et les oxydes de zinc sont absents et sont remplacés par du phosphure de fer.

En conséquence, pour les pays désignés dans la présente demande et qui ne le sont pas dans la demande de brevet européen précitée, la composition pour bouton d'allumette selon l'invention est définie dans un premier jeu de revendications 1 à 10 dans lequel la revendication 1 précise que cette composition comprend un comburant, un combustible, un liant ainsi que d'éventuels charges et adjuvants et est caractérisée en ce que le combustible comprend un phosphure de fer dans une proportion allant de 3 à 60 % en poids.

Pour les pays désignés dans la présente demande et qui le sont dans la demande de brevet européen précitée, la composition selon l'invention est définie dans un second jeu de revendications 1 à 13, dans lequel la revendication 1 précise que cette composition comprend un comburant, un combustible, un liant ainsi que des charges et d'éventuels adjuvants, et est caractérisée en ce que le combustible comprend un phosphure de fer dans une proportion allant de 3 à 60 % en poids, et en ce que la charge comprend des farines de diatomées, et/ou de la bentonite et/ou du mica et/ou de la silice.

Dans un mode d'exécution préféré, la granulométrie moyenne des phosphures de fer utilisés, sera inférieure à 250 µm et, de préférence, de l'ordre d'une dizaine de µm.

Dans son application aux allumettes de sûreté, la composition suivant l'invention aura avantageusement la formulation suivante :
- Comburant: : Chlorate ou perchlorate de potassium 30 à 62 % en poids
- Combustible: : Phosphures de fer 3 à 60 % en poids
- Liant: : Gélatine ou liants de synthèse 5 à 18 % en poids
- Charges: : Matières siliciques ou organiques 0 à 25 % en poids
- Adjuvants: : Pigments - flegmatisants - stabilisants 0 à 25 % en poids

L'invention sera mieux comprise à la lumière des exemples décrits ci-après, donnés à titre non limitatif, qui se rapportent à la fabrication d'allumettes de sûreté.

### Exemple 1

On part de la composition suivante :
- Chlorate de potassium: 50% en masse du mélange sec
- Gélatine: 13 % en masse du mélange sec
- Farine de diatomées: 5 % en masse du mélange sec
- Phosphure de fer: 32 % en masse du mélange sec

Les composants sont mélangés en dispersion aqueuse avec par exemple 25 % d'eau et la fabrication des allumettes s'effectue par trempage suivant une technique classique.

Après séchage pendant 1 heure 30 à 40°C, la réactivité et la sensibilité obtenues sont comparables à celles d'une formulation classique pour allumettes de sûreté.

On soulignera qu'aucun ajout de bichromate de potassium ou d'oxyde de zinc n'a été fait. Le phosphure de fer utilisé est disponible dans le commerce à l'état de poudre fine (granulométrie majoritaire de quelques microns), laquelle est utilisée dans l'art antérieur comme pigment conducteur dans le domaine des peintures anti-corrosion.

Cette poudre contient des phosphures de fer sous la forme F₂P ou F₃P.

La réaction d'oxydation des phosphures s'amorce par la friction sur une surface spéciale qui peut être identique à celle que possèdent les boîtes d'allumettes de sûreté traditionnelles utilisant le soufre comme combustible. On constate de manière surprenante que la combustion des phosphures se poursuit quand on arrête le frottement, en dépit de l'absence de l'effet catalytique - indispensable dans l'art antérieur - du bichromate de potassium.

La granulométrie des phosphures s'est révélée constituer un paramètre important (elle doit être inférieure à 200 microns en moyenne pour obtenir une réactivité et une sensibilité satisfaisantes), ce qui s'explique probablement par le rôle joué par l'interface entre les particules de phosphures et les cristaux de chlorate de potassium dans la combustion.

On constate également que la vitesse de combustion n'atteint pas des valeurs suffisamment élevées pour exiger l'emploi d'un flegmatisant énergique, tel qu'oxyde de zinc ou sel de zinc.

Toutefois, l'allumage demeure relativement violent, la flamme partant dans tous les sens avec des projections.

Cette violence de l'allumage a pu être réduite notamment grâce à un rajout de célite, par exemple de 1 % en masse et/ou au remplacement d'une fraction de phosphure, par exemple de l'ordre de 4 % par du mica. Cette dernière solution permet de réduire notablement les projections lors de l'allumage.

### Exemple 2

Dans cet exemple, la composition présente la formulation suivante :
- Chlorate de potassium: 50 % en masse du mélange sec
- Gélatine: 13 % en masse du mélange sec
- Farine de diatomées: 5 % en masse du mélange sec
- Phosphure de fer: 32 % en masse du mélange sec
- Bentonite: 5 % en masse du mélange sec

Cette composition permet d'obtenir une bonne sensibilité, laquelle reste bonne même dans le cas où l'on supprime la bentonite et où l'on rajoute 3 % de célite.

Aucun changement notable n'est constaté si l'on ramène à 11 % la quantité de gélatine, avec des ajouts de 2 % de silice C 600, de 3 % de célite, la quantité de phosphure étant alors ramenée à 29 %.

### Exemple 3

La composition définie dans cet exemple est celle qui a donné les meilleurs résultats, aussi bien au niveau de son industrialisation que sur le plan qualitatif. Sa formulation est la suivante :
- Chlorate de potassium: 55 % en masse du mélange sec
- Gélatine: 13 % en masse du mélange sec
- Farine de diatomées: 5 % en masse du mélange sec
- Silice: 16 % en masse du mélange sec
- Phosphure de fer: 5 % en masse du mélange sec
- Célite: 2 % en masse du mélange sec
- Oxyde de titane: 4 % en masse du mélange sec

Cette composition a permis d'obtenir une très bonne sensibilité sur tous frottoirs, aucune projection ni de formation de dards, une bonne transmission avec une fumée et une flamme normale, le bouton présentant un bon aspect après allumage : Ces résultats sont restés inchangés à la suite d'un rajout de 1 % d'oxyde de fer pour colorer le bouton.

Des essais sur une composition similaire à la précédente avec, en moins 1 % de silice et 1 % de phosphure (ce qui ramène à 4 % le pourcentage de phosphure) et, en plus 2 % de célite, ont permis d'obtenir des résultats satisfaisants, avec cependant un léger retard à l'allumage et une légère difficulté des allumettes à s'enflammer.

## Revendications (Revendications pour l'(les) Etat(s) contractant(s) suivant(s): DE, BE, AT, DK, ES, FR, GB, GR, IT, LU, NL, SE, CH)

1. Composition pour bouton d'allumette du type comprenant un comburant, un combustible, un liant ainsi que des charges et d'éventuels adjuvants,
caractérisée en ce que le combustible comprend un phosphure de fer dans une proportion allant de 3 à 60 % en poids, et en ce que les charges comprennent des farines de diatomées, et/ou de la bentonite et/ou du mica et/ou de la silice.

2. Composition selon la revendication 1,
caractérisée en ce que la granulométrie moyenne des phosphures de fer utilisés est inférieure à 250 µm.

3. Composition selon la revendication 2,
caractérisée en ce que la granulométrie moyenne des phosphures de fer utilisés est de l'ordre d'une dizaine de µm.

4. Composition selon l'une des revendications précédentes,
caractérisée en ce que, dans son application aux allumettes de sécurité, elle possède la formulation suivante :
Comburant : Chlorate ou perchlorate de potassium 30 à 62 % en poids
Combustible : Phosphures de fer 3 à 60 % en poids
Liant : Gélatine ou liants de synthèse 5 à 18 % en poids
Charges : Matières siliciques ou organiques ≦ 25 % en poids
Adjuvants : Pigments - flegmatisants - stabilisants 0 à 25 % en poids

5. Composition selon la revendication 4,
caractérisée en ce qu'elle comprend en outre de l'oxyde de fer dans une proportion de l'ordre de 1 %.

6. Composition selon l'une des revendications précédentes,
caractérisée en ce que le liant est de la gélatine qui rentre dans la composition dans une proportion d'environ 13 %.

7. Composition selon l'une des revendications précédentes,
caractérisée en ce que les charges comprennent de la farine de diatomées rentrant dans la composition dans une proportion d'environ 5 % en poids.

8. Composition selon l'une des revendications précédentes,
caractérisée en ce que les charges comprennent de la silice, du mica, et de l'oxyde de titane qui rentre au sein de la composition dans un pourcentage d'environ 3 à 6 % en poids.

9. Composition selon l'une des revendications précédentes,
caractérisée en ce que la susdite composition comprend de la célite.

10. Composition selon la revendication 9,
caractérisée en ce que la quantité de célite est comprise entre 1 et 5 %.

11. Composition selon la revendication 4,
caractérisée en ce qu'elle présente la formulation suivante :
Chlorate de potassium 55 % en masse du mélange sec
Gélatine 13 % en masse du mélange sec
Farine de diatomées 5 % en masse du mélange sec
Silice 16 % en masse du mélange sec
Phosphure de fer 5 % en masse du mélange sec
Célite 2 % en masse du mélange sec
Oxyde de titane 4 % en masse du mélange sec

12. Composition pour bouton d'allumette,
caractérisée en ce qu'elle comprend :
Chlorate de potassium 50 % en masse du mélange sec
Gélatine 13 % en masse du mélange sec
Farine de diatomées 5 % en masse du mélange sec
Phosphure de fer 32 % en masse du mélange sec

13. Composition pour bouton d'allumette,
caractérisée en ce qu'elle comprend :
Chlorate de potassium 50 % en masse du mélange sec
Gélatine 13 % en masse du mélange sec
Farine de diatomées 5 % en masse du mélange sec
Phosphure de fer 32 % en masse du mélange sec
Bentonite 5 % en masse du mélange sec

## Revendications (Revendications pour l'(les) Etat(s) contractant(s) suivant(s): IE, MC, PT)

1. Composition pour bouton d'allumette du type comprenant un comburant, un combustible, un liant ainsi que d'éventuels charges et adjuvants,
caractérisée en ce que le combustible comprend un phosphure de fer dans une proportion allant de 3 à 60 % en poids.

2. Composition selon la revendication 1,
caractérisée en ce que la granulométrie moyenne des phosphures de fer utilisés est inférieure à 250 µm.

3. Composition selon la revendication 2,
caractérisée en ce que la granulométrie moyenne des phosphures de fer utilisés est de l'ordre d'une dizaine de µm.

4. Composition selon l'une des revendications précédentes,
caractérisée en ce que, dans son application aux allumettes de sécurité, elle possède la formulation suivante :
Comburant : Chlorate ou perchlorate de potassium 30 à 62 % en poids
Combustible : Phosphures de fer 3 à 60 % en poids
Liant : Gélatine ou liants de synthèse 5 à 18 % en poids
Charges : Matières siliciques ou organiques 0 à 25 % en poids
Adjuvants : Pigments - flegmatisants - stabilisants 0 à 25 % en poids

5. Composition selon la revendication 4,
caractérisée en ce que le liant est de la gélatine qui rentre dans la composition dans une proportion d'environ 13 %.

6. Composition selon la revendication 4,
caractérisée en ce que les charges comprennent de la farine de diatomées rentrant dans la composition dans une proportion d'environ 5 % en poids.

7. Composition selon la revendication 4,
caractérisée en ce que les charges comprennent de la silice, du mica, et de l'oxyde de titane qui rentre au sein de la composition dans un pourcentage d'environ 3 à 6 % en poids.

8. Composition selon la revendication 4,
caractérisée en ce qu'elle comprend en outre de 2 à 5 % de célite.

9. Composition selon la revendication 4,
caractérisée en ce qu'elle présente la formulation suivante :
Chlorate de potassium 55 % en masse du mélange sec
Gélatine 13 % en masse du mélange sec
Farine de diatomées 5 % en masse du mélange sec
Silice 16 % en masse du mélange sec
Phosphure de fer 5 % en masse du mélange sec
Célite 2 % en masse du mélange sec
Oxyde de titane 4 % en masse du mélange sec

10. Composition selon la revendication 4,
caractérisée en ce qu'elle comprend en outre de l'oxyde de fer dans une proportion de l'ordre de 1 %.

## Claims (Claims for the following Contracting State(s): DE, BE, AT, DK, ES, FR, GB, GR, IT, LU, NL, SE, CH, LI)

1. Composition for match head of the type comprising an oxygen carrier, a fuel, a binder as well as filling material and possibly additives, characterized in that the fuel comprises an iron phosphide in a proportion ranging from 3 to 60% by weight, and in that the filling materials comprise diatomaceous earth, and/or bentonite and/or mica and/or silica.

2. Composition according to claim 1, characterized in that the average granulometry of the iron phosphides used is less than 250 µm.

3. Composition according to claim 2, characterized in that the average granulometry of the iron phosphides used is of the order of ten µm.

4. Composition according to one of the previous claims, characterized in that, in its application to safety matches, it is formulated as follows:
Oxygen carrier : Potassium chlorate or perchlorate 30 to 62% by weight
Fuel : Iron phosphides 3 to 60% by weight
Binder : Gelatine or synthetic binders 5 to 18% by weight
Filling materials : Silicious or organic matter ≦ 25% by weight
Additives : Pigments-combustion regulators-stabilisers 0 to 25% by weight

5. Composition according to claim 4, characterized in that it comprises iron oxide in a proportion of the order of 1%.

6. Composition according to one of the previous claims, characterized in that the binder is gelatine which is used in the composition in a proportion of approximately 13%.

7. Composition according to one of the previous claims, characterized in that the filling materials comprise diatomaceous earth used in the composition in a proportion of approximately 5% by weight.

8. Composition according to one of the previous claims, characterized in that filling materials comprise silica, mica and titanium oxide which are used in the composition in a proportion of approximately 3 to 6% by weight.

9. Composition according to one of the previous claims, characterized in that the above-mentioned composition comprises cellite.

10. Composition according to claim 9, characterized in that the quantity of cellite is included between 1 and 5%.

11. Composition according to claim 4, characterized in that it is formulated as follows:
Potassium chlorate 55% by mass of the dry mixture
Gelatine 13% by mass of the dry mixture
Diatomaceous earth 5% by mass of the dry mixture
Silica 16% by mass of the dry mixture
Iron phosphide 5% by mass of the dry mixture
Cellite 2% by mass of the dry mixture
Titanium oxide 4% by mass of the dry mixture

12. Composition for match head, characterized in that it comprises:
Potassium chlorate 50% by mass of the dry mixture
Gelatine 13% by mass of the dry mixture
Diatomaceous earth 5% by mass of the dry mixture
Iron phosphide 32% by mass of the dry mixture

13. Composition for match head, characterized in that it comprises:
Potassium chlorate 50% by mass of the dry mixture
Gelatine 13% by mass of the dry mixture
Diatomaceous earth 5% by mass of the dry mixture
Iron phosphide 32% by mass of the dry mixture
Bentonite 5% by mass of the dry mixture

## Claims (Claims for the following Contracting State(s): IE, MC, PT)

1. Composition for match head of the type comprising an oxygen carrier, a fuel, a binder and possibly filling materials and additives, characterized in that the fuel comprises an iron phosphide in a proportion ranging from 3 to 60% by weight.

2. Composition according to claim 1, characterized in that the average granulometry of the iron phosphides used is less than 250 µm.

3. Composition according to claim 2, characterized in that the average granulometry of the iron phosphides used is of the order of ten µm.

4. Composition according to one of the previous claims, characterized in that, in its application to safety matches, it is formulated as follows:
Oxygen carrier : Potassium chlorate or perchlorate 30 to 62% by weight
Fuel : Iron phosphides 3 to 60% by weight
Binder : Gelatine or synthetic binders 5 to 18% by weight
Filling materials : Silicious or organic matter 0 to 25% by weight
Additives : Pigments-combustion regulators-stabilisers 0 to 25% by weight

5. Composition according to claim 4, characterized in that the binder is gelatine which is used in the composition in a proportion of approximately 13%.

6. Composition according to claim 4, characterized in that the filling materials comprise diatomaceous earth used in the composition in a proportion of approximately 5% by weight.

7. Composition according to claim 4, characterized in that the filling materials comprise silica, mica and titanium oxide which are used in the composition in a proportion of approximately 3 to 6% by weight.

8. Composition according to claim 4, characterized in that it further comprises from 2 to 5% of cellite.

9. Composition according to claim 4, characterized in that it is formulated as follows:
Potassium chlorate 55% by mass of the dry mixture
Gelatine 13% by mass of the dry mixture
Diatomaceous earth 5% by mass of the dry mixture
Silica 16% by mass of the dry mixture
Iron phosphide 5% by mass of the dry mixture
Cellite 2% by mass of the dry mixture
Titanium oxide 4% by mass of the dry mixture

10. Composition according to claim 4, characterized in that in further comprises iron oxide in a proportion of the order of 1%.

## Patentansprüche (Patentansprüche für folgende(n) Vertragsstaat(en): DE, BE, AT, DK, ES, FR, GB, GR, IT, LU, NL, SE, CH, LI)

1. Zusammensetzung für einen Zündholzkopf von der Art mit einem Zündstoff, einem Brennstoff, einem Bindemittel sowie mit Fullstoffen und eventuellen Zusatzstoffen,
dadurch gekennzeichnet, daß der Brennstoff ein Eisenphosphid in einem Anteil von 3 bis 60% Gewichtsprozent aufweist und daß die Füllstoffe Diatomeemehl und/oder Bentonit und/oder Glimmer und/oder Siliciumoxid enthalten.

2. Zusammensetzung nach Anspruch 1, dadurch gekennzeichnet, daß die mittlere Korngröße der verwendeten Eisenphosphide unterhalb 250 µm liegt.

3. Zusammensetzung nach Anspruch 2, dadurch gekennzeichnet, daß die mittlere Korngröße der verwendeten Eisenphosphide etwa zehn µm beträgt.

4. Zusammensetzung nach einem der vorhergehenden Ansprüche, dadurch gekennzeichnet, daß sie in ihrer Anwendung auf Sicherheitszündhölzer die folgende Formulierung aufweist:
Zündstoff : Kaliumchlorat oder -perchlorat 30 bis 62 Gew.%
Brennstoff : Eisenphosphide 3 bis 60 Gew.%
Bindemittel : Gelatine oder Synthese-Bindemittel 5 bis 18 Gew.%
Füllstoffe : siliciumhaltige oder organische Stoffe ≦25 Gew.%
Zusatzstoffe : Pigmente - phlegmatisierend - stabilisierend 0 bis 25 Gew.%

5. Zusammensetzung nach Anspruch 4, dadurch gekennzeichnet, daß sie außerdem Eisenoxid in einem Anteil von etwa 1% aufweist.

6. Zusammensetzung nach einem der vorhergehenden Ansprüche, dadurch gekennzeichnet, daß das Bindemittel Gelatine ist, das in der Zusammensetzung einen Anteil von etwa 13% aufweist.

7. Zusammensetzung nach einem der vorhergehenden Ansprüche, dadurch gekennzeichnet, daß die Füllstoffe Diatomeemehl in einem Anteil aufweisen, der etwa 5 Gew.% der Zusammensetzung ausmacht.

8. Zusammensetzung nach einem der vorhergehenden Ansprüche, dadurch gekennzeichnet, daß die Füllstoffe Siliciumoxid, Glimmer und Titanoxid enthalten, das innerhalb der Zusammensetzung einen Prozentsatz von etwa 3 bis 6 Gew.% ausmacht.

9. Zusammensetzung nach einem der vorhergehenden Ansprüche, dadurch gekennzeichnet, daß die erwähnte Zusammensetzung Cellit aufweist.

10. Zusammensetzung nach Anspruch 9, dadurch gekennzeichnet, daß die Menge an Cellit zwischen 1 und 5% beträgt.

11. Zusammensetzung nach Anspruch 4, dadurch gekennzeichnet, daß sie die folgende Formulierung aufweist:
Kaliumchlorat 55 Masseprozent der trockenen Mischung
Gelatine 13 Masseprozent der trockenen Mischung
Diatomeemehl 5 Masseprozent der trockenen Mischung
Siliciumoxid 16 Masseprozent der trockenen Mischung
Eisenphosphid 5 Masseprozent der trockenen Mischung
Cellit 2 Masseprozent der trockenen Mischung
Titanoxid 4 Masseprozent der trockenen Mischung

12. Zusammensetzung für Zündholzköpfe, dadurch gekennzeichnet, daß sie aufweist:
Kaliumchlorat 50 Masseprozent der trockenen Mischung
Gelatine 13 Masseprozent der trockenen Mischung
Diatomeemehl 5 Masseprozent der trockenen Mischung
Eisenphosphid 32 Masseprozent der trockenen Mischung

13. Zusammensetzung für Zündholzköpfe, dadurch gekennzeichnet, daß sie aufweist:
Kaliumchlorat 50 Masseprozent der trockenen Mischung
Gelatine 13 Masseprozent der trockenen Mischung
Diatomeemehl 5 Masseprozent der trockenen Mischung
Eisenphosphid 32 Masseprozent der trockenen Mischung
Bentonit 5 Masseprozent der trockenen Mischung

## Patentansprüche (Patentansprüche für folgende(n) Vertragsstaat(en): IE, MC, PT)

1. Zusammensetzung für einen Zündholzkopf von der Art mit einem Zündstoff, einem Brennstoff, einem Bindemittel, sowie mit Füllstoffen und eventuellen Zusatzstoffen,
dadurch gekennzeichnet, daß der Brennstoff ein Eisenphosphid in einem Anteil von 3 bis 60% Gewichtsprozent aufweist.

2. Zusammensetzung nach Anspruch 1, dadurch gekennzeichnet, daß die mittlere Korngröße der verwendeten Eisenphosphide unterhalb 250 µm liegt.

3. Zusammensetzung nach Anspruch 2, dadurch gekennzeichnet, daß die mittlere Korngröße der verwendeten Eisenphosphide etwa zehn µm beträgt.

4. Zusammensetzung nach einem der vorhergehenden Ansprüche, dadurch gekennzeichnet, daß sie in ihrer Anwendung auf Sicherheitszündhölzer die folgende Formulierung aufweist:
Zündstoff : Kaliumchlorat oder -perchlorat 30 bis 62 Gew.%
Brennstoff : Eisenphosphide 3 bis 60 Gew.%
Bindemittel : Gelatine oder Synthese-Bindemittel 5 bis 18 Gew.%
Füllstoffe : siliciumhaltige oder organische Stoffe 0 bis 25 Gew.%
Zusatzstoffe : Pigmente - phlegmatisierend - stabilisierend 0 bis 25 Gew.%

5. Zusammensetzung nach Anspruch 4, dadurch gekennzeichnet, daß das Bindemittel Gelatine ist, das in der Zusammensetzung einen Anteil von etwa 13% aufweist.

6. Zusammensetzung nach Anspruch 4, dadurch gekennzeichnet, daß die Füllstoffe Diatomeemehl in einem Anteil aufweisen, der etwa 5 Gew.% der Zusammensetzung ausmacht.

7. Zusammensetzung nach Anspruch 4, dadurch gekennzeichnet, daß die Füllstoffe Siliciumoxid, Glimmer und Titanoxid enthalten, das innerhalb der Zusammensetzung einen Prozentsatz von etwa 3 bis 6 Gew.% ausmacht.

8. Zusammensetzung nach Anspruch 4, dadurch gekennzeichnet, daß sie außerdem 2 bis 5% Cellit aufweist.

9. Zusammensetzung nach Anspruch 4, dadurch gekennzeichnet, daß sie die folgende Formulierung aufweist:
Kaliumchlorat 55 Masseprozent der trockenen Mischung
Gelatine 13 Masseprozent der trockenen Mischung
Diatomeemehl 5 Masseprozent der trockenen Mischung
Siliciumoxid 16 Masseprozent der trockenen Mischung
Eisenphosphid 5 Masseprozent der trockenen Mischung
Cellit 2 Masseprozent der trockenen Mischung
Titanoxid 4 Masseprozent der trockenen Mischung

10. Zusammensetzung nach Anspruch 4, dadurch gekennzeichnet, daß sie außerdem Eisenoxid in einem Anteil von etwa 1% aufweist.
